# EUROPÄISCHE PATENTSCHRIFT

(11) **EP 1 364 088 B1**
(45) Veröffentlichungstag und Bekanntmachung des Hinweises auf die Patenterteilung: **09.11.2005**
(21) Anmeldenummer: 02702287.0
(22) Anmeldetag: 21.01.2002
(51) Int. Cl.: D06N 7/00, D06N 3/00, D06N 3/18, D06B 1/00, D06M 15/19

(54) **TEXTILE FLÄCHE**
TEXTILE SURFACE
SURFACE TEXTILE

(30) Priorität: 02.02.2001 DE 10105234
(43) Veröffentlichungstag der Anmeldung: 26.11.2003
(73) Patentinhaber: Schoeller Textil AG, 9475 Sevelen (CH)
(72) Erfinder: HÜBNER, Hans-Jürgen, CH-4573 Lohn (CH); LOTTENBACH, Roland, CH-9426 Wolfhalden (CH)
(74) Vertreter: Köpf, Alfred
(86) Internationale Anmeldenummer: PCT/EP2002/000539
(87) Internationale Veröffentlichungsnummer: WO 2002/075038

(56) Entgegenhaltungen:
- DATABASE WPI Section Ch, Week 199731 Derwent Publications Ltd., London, GB; Class A94, AN 1997-337462 XP002202182 & JP 09 137380 A (TORAY IND INC), 27. Mai 1997 (1997-05-27)
- PATENT ABSTRACTS OF JAPAN vol. 1995, no. 10, 30. November 1995 (1995-11-30) & JP 07 189130 A (UNITIKA LTD), 25. Juli 1995 (1995-07-25)
- DATABASE WPI Section Ch, Week 199305 Derwent Publications Ltd., London, GB; Class A87, AN 1993-042731 XP002202183 & JP 04 370269 A (UNITIKA LTD), 22. Dezember 1992 (1992-12-22)
- DATABASE WPI Section Ch, Week 198527 Derwent Publications Ltd., London, GB; Class A87, AN 1985-163153 XP002202184 & JP 60 094682 A (UNITIKA LTD), 27. Mai 1985 (1985-05-27)
- DATABASE WPI Section Ch, Week 198350 Derwent Publications Ltd., London, GB; Class A18, AN 1983-842109 XP002202185 & JP 58 191275 A (TEIJIN LTD), 8. November 1983 (1983-11-08)
- DATABASE WPI Section Ch, Week 198401 Derwent Publications Ltd., London, GB; Class A14, AN 1984-002308 XP002202186 & JP 58 197378 A (TEIJIN LTD), 17. November 1983 (1983-11-17)

## Beschreibung

Die Erfindung bezieht sich auf Verfahren zur Herstellung einer textilen Fläche, die auf der einen Seite hydrophobe und auf der anderen Seite hydrophile Eigenschaften aufweist, Vorrichtungen zur Anwendung dieser Verfahren sowie Auftragsmittel, mittels denen die textile Fläche gemäß den Verfahren und Vorrichtungen zu behandeln ist.

Textile Flächen, die die vorgenannten Eigenschaften aufweisen, sind bereits bekannt. Um eine Trennung des hydrophoben Bereichs einer textilen Fläche von deren hydrophilen Bereich zu bewerkstelligen, ist hierbei zwischen zwei Geweben eine unterschiedlich gestaltete Membran angeordnet, die mit den Geweben fest verbunden ist. Die Herstellung derartiger textiler Flächen ist, da dazu mehrere Fertigungsprozesse erforderlich sind, sehr zeitaufwendig und kostenintensiv, außerdem weist die textile Fläche durch die meist an beide Gewebe angeklebte. Membran eine hohe Steifigkeit auf, so daß auch deren Verarbeitung oftmals mit Schwierigkeiten verbunden und deren Einsatz begrenzt ist. Des weiteren ist von Nachteil, daß, bedingt durch die Membran als Zwischenlage, bei einem Bekleidungsstück der Transport von Feuchtigkeit von innen nach außen beeinträchtigt ist und das Kleidungsstück aufgrund der Materialstärke mitunter aufträgt.

Die JP-A-58-191275 aus dem Jahr 1983 beschreibt Verfahren zum Herstellen von Textilien, die auf Innen- und Aussenseite mit unterschiedlichen Funktionalitäten ausgerüstet sind. Konlaret offenbart sind Gestricke, die an der Innenseite mit einer hydrophilen Ausrüstungsschicht aus vernetzten Acrylatmonomeren versehen sind, während die Aussenseite mit einer hydrophoben Ausrüstungsschicht versehen ist.

In der JP-A-7-189130 aus dem Jahre 1995 ist wiederum ein Ausrüstverfahren für Gestricke beschrieben. Die fertigen Produkte sollen auch bei starkem Schwitzen des Trägers verhindern, dass ein unangenehmes feuchtes Gefühl auf der Haut entsteht. Um dieses Ziel zu erreichen werden Gestricke eingesetzt, die einen Naturfaseranteil von mindestens 50 % aufweisen um eine sehr gute Wasseraufnahme zu gewährleisten. An einer Aussenseite wird mit einem Kiss Coater eine fluor- oder silikonhaltige Ausrüstungsschicht aufgetragen, die nachfolgend wärmebehandelt werden.
Um beim Tragen kein klebriges Gefühl aufkommen zu lassen wird die Innenseite mit hydrophilen Polymeren beschichtet, die in einem nachfolgenden Heizschritt vernetzt werden.

Beide Schriften haben das Bedürfnis nach solchen Bi-funktional ausgerüsteten Textilien auf dem Markt, insbesondere im Bereich der Sport- und Freizeitkleidung erkannt, jedoch haben sich die vorgeschlagenen Techniken und die resultierenden Produkte in den über 20 Jahren seit der Veröffentlichung der JP-A-58-191275 offensichtlich nicht durchsetzen können. Der Markt verlangt weiterhin nach Ausrüstverfahren und entsprechenden Produkten die es erlauben hochwertige Bi-funktionale Textilien mit gleichbleibender Qualität einfach und wirtschaftlich herzustellen.

Aufgabe der Erfindung ist es daher, eine textile Fläche zu schaffen, die mittels besonderer Verfahren bzw. Vorrichtungen und bei diesen eingesetzten

Auftragmitteln auf sehr einfache und wirtschaftliche Weise herzustellen ist, die einen hohen Tragekomfort aufweist und bei der vor allem sichergestellt ist, daß Feuchtigkeit auf der hydrophil ausgerüsteten Seite sofort aufgenommen, über eine große Fläche verteilt und rasch abgeführt wird und die auf der hydrophob ausgerüsteten Seite wasserabstoßend ist. Die Verfahren, mittels denen dies zu erreichen ist, sowie die Vorrichtungen zur Anwendung dieser Verfahren sollen dies problemlos ermöglichen bzw. einfach in ihrer konstruktiven Ausgestaltung sein, auch die Auftragsmittel sollen aus nur wenigen herkömmlichen Bestandteilen zusammengesetzt sein, so daß sehr unterschiedlich aufgebaute textile Flächen kostengünstig herzustellen sind.

Ein Verfahren zur Herstellung einer textilen Fläche, die auf der einen Seite hydrophobe und auf der anderen Seite hydrophile Eigenschaften aufweist, ist dadurch gekennzeichnet, daß die textile Fläche über den Gesamtquerschnitt hydrophil ausgebildet ist, daß auf einer Seite der textilen Fläche eine Paste kontinuierlich aufgetragen wird, die aus einer dickflüssigen Emulsion oder Dispersion aus Paraffin, Polysiloxan und/oder Fluorverbindungen und 1 bis 10% eines synthetischen oder natürlichen Verdickungsmittels besteht und nur über einen Teilbereich des Querschnittes in die textile Fläche eindringt, und daß nachfolgend die durch die Paste gebildete Schicht zur Schaffung der Seite der textilen Fläche mit der hydrophoben Eigenschaft durch einen Trocknungsvorgang stabilisiert wird.

Nach einem anderen Verfahren wird wiederum auf einer Seite der textilen Fläche eine erste Paste kontinuierlich aufgetragen, die aus einer dickflüssigen Emulsion oder Dispersion aus Paraffin, Polysiloxan und/oder Fluorverbindungen und 1 bis 10% eines synthetischen oder natürlichen Verdickungsmittels besteht, nachfolgend wird die durch die erste Paste gebildete Schicht durch einen Trocknungsvorgang stabilisiert und anschließend wird auf der anderen Seite der textilen Fläche eine aus hydrophilen Polymeren gebildete zweite dickflüssige Paste aufgetragen, die durch einen weiteren Trocknungsvorgang stabilisiert wird, wobei die Pasten jeweils nur über einen Teilbereich des Querschnittes in die textile Fläche eindringen. Selbstverständlich ist es bei diesem Verfahren auch möglich, zunächst die zweite Paste und nachfolgend die erste Paste auf der textilen Fläche aufzutragen.

Ein weiteres erfindungsgemäßes Verfahren zur Herstellung einer textilen Fläche der vorgenannten Gattung ist dadurch gekennzeichnet, daß auf einer Seite der textilen Fläche wiederum eine Paste kontinuierlich aufgetragen wird, die aus einer dickflüssigen Emulsion oder Dispersion aus Paraffin, Polysiloxan und/oder Fluorverbindungen und 1 bis 10% eines synthetischen oder natürlichen Verdickungsmittels besteht, daß nachfolgend die durch die Paste gebildete Schicht durch einen Trocknungsvorgang stabilisiert wird und daß aber anschließend auf der anderen Seite der textilen Fläche eine Flotte aus hydrophilen Polymeren aufgetragen wird, die zur Schaffung der Seite der textilen Fläche mit der hydrophilen Eigenschaft durch einen weiteren Trocknungsvorgang stabilisiert wird, wobei die Flotte mittels eines Tauchbades, einer Auftragwalze oder eines Sprühkopfes auf der textilen Fläche aufgetragen werden kann.

Auch bei diesem Verfahren ist es möglich, zunächst die Flotte und nachfolgend die Paste auf der textilen Fläche aufzutragen und gegebenenfalls die Emulsion oder Dispersion aus Paraffin, Polysiloxan und/oder Fluorverbindungen und 1 bis 10% eines synthetischen oder natürlichen Verdickungsmittels als Flotte und die hydrophylen Polymere als Paste auf der textilen Fläche aufzubringen.

Die Pasten sollten jeweils mittels eines Beschichtungsrakels auf die textile Fläche aufgebracht werden.

Die Pasten können aber auch auf einer oder beiden Seiten der textilen Fläche mittels Rotationsdruckwalzen auf der textilen Fläche aufgebracht werden, wobei die Pasten auf einer Seite der textilen Fläche durch Beschichten und auf der anderen Seite durch Bedrucken aufgetragen werden können.

Während des Trocknungsvorganges sollte die textile Fläche einer Temperatur von 80. bis 200 °C ausgesetzt sein.

Die Vorrichtungen zur Anwendung dieser Verfahren sollten dadurch gekennzeichnet sein, daß zum Auftragen einer als dickflüssige Emulsion oder Dispersion aus Paraffin, Polysiloxan und/oder Fluorverbindungen und 1 bis 10% eines synthetischen oder natürlichen Verdickungsmittels ausgebildeten Paste oder einer aus hydrophilen Polymeren zusammengesetzten Paste jeweils eine Beschichtungsrakel bzw. daß zum Auftragen, einer als Emulsion oder Dispersion aus Paraffin, Polysiloxan und/oder Fluorverbindungen zusammengesetzten Flotte oder einer aus hydrophilen Polymeren zusammengesetzten Flotte ein Tauchbad, durch das die textile Fläche geführt ist, eine Auftragwalze, die in einem die Flotte aufnehmenden Trog umläuft, oder ein Sprühkopf vorgesehen ist, wobei dem Tauchbad ein oder mehrere auf die textile Fläche einwirkende Druckwalzenpaare nachgeschaltet sein sollten.

Die hydrophob wirkenden Pasten, die als Auftragmittel bei den erfindungsgemäßen Verfahren bzw. Vorrichtungen eingesetzt werden können, sollten aus 2 bis 100 Teilen zirkonsalzhaltigen Paraffinemulision oder aus 2 bis 10 Teilen einer Polysiloxanemulsion sowie 98 bis 0 Teilen Wasser und 1 bis 3 Teilen eines synthetischen oder natürlichen Verdickungsmittels mit einer Viskosität von mPa.s 2000 bis 15000 bestehen bzw. aus 2 bis 100 Teilen einer Emulsion oder Dispersion aus Fluorverbindungen oder Fluorpolymeren, 98 bis 0 Teilen Wasser sowie 1 bis 10 Teilen eines synthetischen oder natürlichen Verdickungsmittel mit einer Viskosität von mPa.s 2000 bis 15000 zusammengesetzt sein. Eine Paste aus einem modifizierten Fluorkarbon mit einem Feststoffgehalt von 2,4% und einer Viskosität von 5000 bis 10000 mPa.s dient als Vergleichsbeispiel.

Die in gleicher Weise zu verwendende hydrophob wirkende Flotte kann aus 1 bis 100 Teilen einer zirkonsalzhaltigen Paraffinemulsion oder 1 bis 100 Teilen einer Polysiloxan-Emulsion und 99 bis 0 Teilen Wasser bestehen, es ist aber auch möglich, diese aus 2 bis 100 Teilen einer Dispersion aus hydrophilen Polymeren, 98 bis 100 Teilen Wasser sowie 0,5 bis 4 Teilen eines synthetischen oder natürlichen Verdickungsmittels mit einer Viskosität von mPa.s 2000 bis 15000 herzustellen.

Nach einer anderen Rezeptur kann die hydrophil wirkende Flotte auch aus 1 bis 100 Teilen einer Dispersion aus hydrophilen Polymeren und 99 bis 0 Teilen Wasser bestehen.

Angebracht ist es des weiteren, die hydrophob wirkende Paste in einer Menge von 30 bis 100 g/m² mit einer Temperatur von ca. 140 °C bis 170 °C und innerhalb einer Kontaktzeit von mindestens 1 min und die hydrophil wirkende Paste in einer Menge von 30 bis 100 g/m² mit einer Temperatur von 140°C bis 170 °C und innerhalb einer Kontaktzeit von mindestens 10 s auf die textile Fläche aufzutragen.

Durch Anwendung der erfindungsgemäßen Verfahren und Vorrichtungen sowie den vorgesehenen Auftragsmitteln ist es möglich, eine textile Fläche aus nur einer Lage eines Gewebes zu schaffen, die außerordentlich gute hydrophobe und hydrophile Eigenschaften aufweist und somit sehr vielseitig einsetzbar ist. Durch das definiert auf die textile Fläche aufgebrachte hydrophob wirkende Auftragsmittel wird nämlich die Voraussetzung geschaffen, daß der verbleibende Bereich der textilen Fläche hydrophil ausgerüstet werden kann, so daß beide Bereiche die vorgegebenen sehr unterschiedlichen Funktionen erfüllen.

Ein Kleidungsstück, dessen Außenseite hydrophob ausgerüstet ist, bietet somit Schutz vor Regen oder beim Gehen durch nasses Gras, auch ist diese Seite weniger schmutzempfindlich und leicht zu reinigen. Dagegen nimmt die hydrophile Innenseite des Kleidungsstückes in einem hohen Maße und kurzfristig Feuchtigkeit auf, die großflächig verteilt und über die Außenseite rasch abgegeben wird. Der Tragekomfort eines aus einer vorschlagsgemäß gefertigten textilen Fläche hergestellten Kleidungsstückes ist demnach sehr hoch.

Der Fertigungsaufwand, um nach den erfindungsgemäßen Verfahren und Vorrichtungen sowie mit Hilfe der vorgegebenen Auftragsmittel textile Flächen zu imprägnieren, ist sehr gering, so daß diese kostengünstig zu veredeln sind. Des weiteren können die textilen Flächen dem jeweiligen Verwendungszweck, insbesondere in der Materialstärke ohne Schwierigkeit angepasst werden, ein sehr vielseitiger Einsatz ist demnach gegeben.

In der Zeichnung sind Vorrichtungen zur Anwendung der erfindungsgemäßen Verfahren dargestellt, die nachfolgend im einzelnen erläutert sind. Hierbei zeigt, jeweils in einer schematischen Darstellung:
- Figur 1: eine Vorrichtung zum Auftragen einer Paste auf einer Seite einer hydrophil ausgerüsteten textilen Fläche,
- Figur 2: die Vorrichtung nach Figur 1 mit einer zweiten nachgeschalteten Vorrichtung zum Auftragen einer zweiten Paste auf der anderen Seite der textilen Fläche,
- Figuren 3, 4 und 5: die Vorrichtung nach Figur 1 mit nachgeschalteten mit einem Tauchbad bzw. einer Auftragswalze bzw. einem Sprühkopf versehene Vorrichtungen und
- Figuren 6, 7 und 8: die Vorrichtungen nach den Figuren 3, 4 und 5 mit jeweils nachgeschalteter Vorrichtung gemäß Figur 1.

Die in den Figuren 1 bis 8 dargestellte und jeweils mit A, B, C oder D bezeichneten Vorrichtungen dienen zum Auftragen einer hydrophob wirkenden Paste 11 oder einer hydrophil wirkenden Paste 12 bzw. einer hydrophob wirkenden Flotte 21 oder einer hydrophil wirkenden Flotte 22 auf eine textile Fläche 1, die über den Gesamtquerschnitt hydrophil ausgebildet ist, und sind unterschiedlich zueinander ausgebildet.

Die Vorrichtungen A nach Figur 1 bzw. A, A' nach Figur 2 bestehen jeweils aus Umlenkrollen 2 und Auflagerollen 3, über die hierbei die hydrophil ausgebildete textile Fläche 1 geführt ist, Beschichtungsrakeln 13 bzw. 14 sowie einem Trockner 4 bzw. zwei Trocknern 4 und 5, die den Beschichtungsrakeln 13 bzw. 14 nachgeschaltet sind. Mittels der Vorrichtung A gemäß Figur 1 wird auf der hydrophil ausgebildeten textilen Fläche 1 auf der einen Seite mittels des Beschichtungsrakels 13 die hydrophob wirkende Paste 11 aufgebracht, die teilweise in die textile Fläche 1 eindringt und in dem Trockner 4 stabilisiert wird. Die mit 1' bezeichnete Seite der textilen Fläche 1 ist somit hydrophob ausgebildet, deren andere Seite 1" bleibt dagegen hydrophil.

Mit Hilfe der Vorrichtung A', die gemäß Figur 2 der Vorrichtung A nachgeschaltet und in gleicher Weise ausgebildet ist, wird auf der Seite 1" der textilen Fläche 1 dagegen mit Hilfe des Beschichtungsrakels 14 eine hydrophil wirkende Paste 12 aufgetragen, die in dem Trockner 5 stabilisiert wird. Die textile Fläche 1 weist somit eine hydrophob wirkende Seite 1' sowie eine hydrophil wirkende Seite 1" auf.

In den Figuren 1 und 2 ist des weiteren dargestellt, daß die hydrophob wirkende Paste 11 bzw. die hydrophil wirkende Paste 12 auf die textile Fläche auch durch Drucken aufgetragen werden kann: Dazu sind strichpunktiert Druckwalzen 31 bzw. 32 vorgesehen, die im Bereich der Auflagerollen 3 angeordnet sind. Die Pasten 11 bzw. 12 werden somit kontinuierlich auf eine oder beiden Seiten 1', 1" der textilen Fläche 1 durch im Rotationsdruckverfahren auf dieser aufgebracht.

Nach Figur 3 ist der Vorrichtung A eine Vorrichtung B zugeordnet, die mit einem mit Umlenkrollen 2' und 2" versehenen Tauchbad 23 ausgestattet ist. Dazu ist in einen Trog 24 die Flotte 22 eingefüllt, die hydrophil wirksam und durch die die textile Fläche 1 mit Hilfe der in dem Tauchbad 23 angeordneten Umlenkrolle 2" geführt ist. In dem Trockner 5 wird die Flotte 21 in dem nicht durch die Paste 11 imprägnierten Bereich der textilen Fläche 1 stabilisiert, so daß diese wiederum eine hydrophob wirkende Seite 1' und eine hydrophil wirkende Seite 1" aufweist.

Um den Energieäufwand des Trockners 5 gering zu halten, ist dem Tauchbad 23 ein Druckwalzenpaar 25, 26 nachgeschaltet, durch das die textile Fläche 1 hindurchgezogen wird. Mittels des Druckwalzenpaares 25, 26 wird somit der Feuchtigkeitsgehalt der textilen Fläche 1 erheblich reduziert.

Gemäß Figur 4 wird mittels einer Auftragwalze 27 die in einem Trog 28 befindliche Flotte 22 auf der textilen Fläche 1 aufgetragen. Durch zwei Spannrollen 2"' wird die textile Fläche 1 hierbei gegen die Auftragwalze 27, die die Flotte 22 aufnimmt, gepresst, so daß diese auf die textile Fläche 1 übertragen wird. In dem Trockner 5 wird die aufgenommene hydrophil wirkende Flotte 22 in dem von der hydrophob wirkenden Paste 11 nicht beschichteten Bereich stabilisiert, die Seite 1' der textilen Fläche 1 ist demnach hydrophob, deren Seite 1" dagegen hydrophil ausgebildet.

Die Flotte 22 kann aber auch, wie dies in Figur 5 gezeigt ist, auf die textile Fläche 1 aufgespritzt werden. Dazu dient bei der Vorrichtung D ein Sprühkopf 29, mittels dem die Flotte 22 zur Bildung der hydrophilen Seite 1" der textilen Fläche 1 auf diese aufgetragen wird.

Nach den Figuren 6, 7 und 8 sind die Vorrichtungen B, C und D jeweils der Vorrichtung A vorgeschaltet. Gemäß Figur 6 wird mit Hilfe des Tauchbades 23 die hydrophil wirkende Flotte 22 in die textile Fläche 1 eingebracht, durch die hydrophob wirkende Paste 11 wird jedoch die Seite 1'der textilen Fläche 1 hydrophob ausgebildet. In gleicher Weise ist die gemäß Figur 7 vorgesehene Kombination der Vorrichtungen C und A wirksam.

Selbstverständlich ist es aber auch möglich, mittels des Tauchbades 23 bzw. der Auftragswalze 27 eine hydrophob wirkende Flotte 21 auf die textile Fläche 1 aufzubringen, die nachfolgend aufgetragene hydrophile Paste 12 bildet in diesem Fall einen hydrophilen Film, der Feuchtigkeit aufnimmt und großflächig verteilt.

Mittels der Vorrichtung D in Figur 8 wird auf die textile Fläche 1 die hydrophob wirkende Flotte 21 in der Weise aufgesprüht, daß diese nur in einen Teilbereich der textilen Fläche 1 eindringt. Durch die hydrophil wirkende Paste 12 wird somit nur der nicht hydrophob ausgebildete Teil der textilen Fläche 1 beeinflußt, so daß diese ebenfalls mit einer hydrophob wirkenden Seite 1' und einer hydrophil wirkenden Seite 1" versehen ist.

### Beispiele für Auftragsmittel:

Rezepturen für Auftragmittel gemäß Beispiel 1:
1.1. 10 bis 30 Teile zirkonsalzhaltige Paraffinemulsion, 90 bis 70 Teile Wasser, 1 bis 5 Teile synthetisches, zum Beispiel wasserlösliche isoparaffinhaltige Polymerdispersion oder natürliches, zum Beispiel Hydroxyethylzellulose Verdickungsmittel; Viskosität der Paste mPa.s 5000 bis 10000, Feststoffgehalt 2,5%.
1.2. 10 bis 30 Teile Polysiloxanemulsion, 90 bis 70 Teile Wasser, 1 bis 5 Teile synthetisches, zum Beispiel wasserlösliches isoparaffinhaltige Polymerdispersion oder natürliches Hydroxyethylzellulose Verdickungsmittel; Viskosität der Paste Mpa.s 5000 bis 10000, Feststoffgehalt 2,5 %.

### Rezeptur für Auftragmittel gemäß Beispiel 2 :

5 bis 30 Teile Emulsion oder Dispersion von Fluorverbindungen oder Fluorpolymeren, 95 bis 70 Teile Wasser, 1 bis 5. Teile synthetisches, zum Beispiel wasserlösliche isoparaffinhaltige Polymerdispersion oder natürliches zum Beispiel Hydroxyehtylzellulose Verdickungsmittel; Viskosität der Paste mPa.s 5000 bis 10000, Feststoffgehalt 1 bis 4 %.

### Rezeptur für Auftragmittel gemäß Beispiel 3: (Vergleichsbeispiel)

100 Teile Compound aus einem modifizierten Fluorcarbon; Viskosität der Paste mPa.s 5000 bis 10000, Feststoffgehalt 2 bis 4 %.

### Rezepturen für Auftragmittel gemäß Beispiel 4:

4.1. 1 bis 10 Teile zikonsalzhaltige Paraffinemulsion, 99 bis 90 Teile Wasser,
4.2. 1 bis 10 Teile Polysiloxanemulsion, 99 bis 90 Teile Wasser,
4.3. 1 bis 10 Teile Emulsion oder Dispersion von Fluorverbindungen oder Fluorpolymeren, 99 bis 90 Teile Wasser.

### Rezeptur für Auftragmittel gemäβ Beispiel 5:

5 bis 30 Teile hydrophiles Polymer, Feststoffgehalt ca. 20 %, 95 bis 70 Teile Wasser, 1 bis 5 Teile synthetisches, zum Beispiel wasserlösliche isoparaffinhaltige Polymerdispersion oder natürliches zum Beispiel Hydroxyethylzellulose Verdickungsmittel; Viskosität der Paste mPa.s 5000 bis 10000, Feststoffgehalt 1 bis 6%.

### Rezeptur für Auftragmittel gemäß Beispiel 6 :

1 bis 20 Teile hydrophiles Polymer, Feststoffgehalt von ca. 20 %, 99 bis 80 Teile Wasser.

## Patentansprüche

1. Verfahren zur Herstellung einer textilen Fläche (1) die auf der einen Seite (1") hydrophobe und auf der anderen Seite (1') hydrophile Eigenschaften aufweist und über den Gesamtquerschnitt hydrophil ausgebildet ist, wobei auf einer Seite (1') der textilen Fläche (1) eine Paste (11) kontinuierlich aufgetragen wird, die eine dickflüssigen Emulsion oder Dispersion aus Paraffin, Polysiloxan und/oder Fluorverbindungen und 1 bis 10 % eines synthetischen oder natürlichen Verdickungsmittels umfasst, und nur über einen Teilbereich des Querschnittes in die textile Fläche (1) eindringt, und wobei nachfolgend die durch die Paste (1) gebildete Schicht zur Schaffung der Seite (1") der textilen Fläche (1) mit der hydrophoben Eigenschaft durch einen Trocknungsvorgang (4) stabilisiert wird.

2. Verfahren zur Herstellung einer textilen Fläche (1), die auf der einen Seite (1") hydrophobe und auf der anderen Seite (1') hydrophile Eigenschaften aufweist, **dadurch gekennzeichnet, dass** auf einer Seite (1') der textilen Fläche (1) eine erste Paste (11) kontinuierlich aufgetragen wird, die eine dickflüssigen Emulsion oder Dispersion aus Paraffin, Polysiloxan und/oder Fluorverbindungen und 1 bis 10 % eines synthetischen oder natürlichen Verdickungsmittels umfasst, und nachfolgend die durch die erste Paste (1) gebildete Schicht durch einen Trocknungsvorgang (4) stabilisiert wird und dass anschließend auf der anderen Seite (1') der textilen Fläche (1) eine aus hydrophilen Polymeren gebildete zweite dickflüssigen Paste (12) aufgetragen wird, die durch einen weiteren Trocknungsvorgang (5) stabilisiert wird, wobei die Pasten (11, 12) jeweils nur über einen Teilbereich des Querschnittes in die textile Fläche (1) eindringen.

3. Verfahren nach Anspruch 2, **dadurch gekennzeichnet, dass** die Flotte (22) mittels eines Tauchbades (23), einer Auftragwalze (27) oder eines Sprühkopfes (29) auf der textilen Fläche (1) aufgetragen wird.

4. Verfahren nach Anspruch 2 oder 3, **dadurch gekennzeichnet dass** zunächst die Flotte (22) und nachfolgend die Paste (11) auf der textilen Fläche (1) aufgetragen werden.

5. Verfahren nach einem oder mehreren der Ansprüche 2 bis 4, **dadurch gekennzeichnet, dass** die Emulsion oder Dispersion aus Paraffin, Polysiloxan und/oder Fluorverbindungen als Flotte (21) und die hydrophylen Polymere als Paste (12) auf die textile Fläche (1) aufgetragen werden.

6. Verfahren nach einem oder mehreren der Ansprüche 1 bis 5, **dadurch gekennzeichnet dass** die Pasten (11 bzw. 12) jeweils mittels eines Beschichtungsrakels (13 bzw. 14) auf die textile Fläche (1) aufgetragen werden.

7. Verfahren nach einem oder mehreren der Ansprüche 1 bis 6, **dadurch gekennzeichnet, dass** die Pasten (11, 12) auf einer oder beiden Seiten (1', 1") der textilen Fläche (1) mittels Rotationsdruckwalzen (31, 32) auf der textilen Fläche (1) aufgebracht werden.

8. Verfahren nach einem oder mehreren der Ansprüche 1 bis 7, **dadurch gekennzeichnet, dass** die Pasten (11, 12) auf einer Seite (1') der textilen Fläche durch Beschichten (13) und auf der anderen Seite (1") durch Bedrucken (32) aufgetragen werden.

9. Verfahren nach einem oder mehreren der Ansprüche 1 bis 8, **dadurch gekennzeichnet dass** die textile Fläche (1) während der Trocknungsvorgänge (4 bzw. 5) einer Temperatur von 80 bis 200 °C ausgesetzt ist.

10. Verfahren nach einem oder mehreren der Ansprüche 1 bis 8, **dadurch gekennzeichnet, dass** die hydrophob wirkende Paste (11) in einer Menge von 30 bis 100 g/m² mit einer Temperatur von ca. 140°C bis 170°C und innerhalb einer Kontaktzeit von mindestens 1 min auf die textile Fläche (1) aufgetragen wird.

11. Verfahren nach einem oder mehreren der Ansprüche 1 bis 8, **dadurch gekennzeichnet dass** die hydrophil wirkende Paste (12) in einer Menge von 30 bis 100 g/m² mit einer Temperatur 140°C bis 170°C und innerhalb einer Kontaktzeit von mindestens 10s auf die textile Fläche (1) aufgetragen wird.

12. Verfahren nach einem der vorhergehenden Ansprüche 1 bis 11, **dadurch gekennzeichnet, dass** das synthetische Verdickungsmittel eine wasserlösliche isoparaffinhaltige Polymerdispersion umfasst.

13. Verfahren nach einem der vorhergehenden Ansprüche 1 bis 11, **dadurch gekennzeichnet, dass** das natürliche Verdickungsmittel Hydroxyethylzellulose umfasst.

14. Vorrichtung zur Herstellung einer textilen Fläche (1), die auf der einen Seite (1") hydrophobe und auf der anderen Seite (1') hydrophile Eigenschaften aufweist, **dadurch gekennzeichnet, dass** zum Auftragen einer als dickflüssige Emulsion oder Dispersion aus Paraffin, Polysiloxan und/oder Fluorverbindungen und 1 bis 10% eines synthetischen oder natürlichen Verdickungsmittels ausgebildeten Paste (11) oder einer aus hydrophilen Polymeren zusammengesetzten Paste (12) jeweils eine Beschichtungsrakel (13 bzw. 14) vorgesehen ist.

15. Vorrichtung zur Herstellung einer textilen Fläche (1), die auf der einen Seite (1") hydrophobe und auf der anderen Seite (1') hydrophile Eigenschaften aufweise, **dadurch gekennzeichnet dass** zum Auftragen einer als Emulsion oder Dispersion aus Paraffin, Polysiloxan und/oder Fluorverbindungen und 1 bis 10 % eines synthetischen oder natürlichen verdickungsmittels zusammengesetzten Flotte (21) ein Tauchbad (23), durch das die textile Fläche (1) geführt ist, eine Auftragwalze (27), die in einem die Flotte (21 bzw. 22) aufnehmenden Trog (28) umläuft, oder ein Sprühkopf (29) vorgesehen ist.

16. Vorrichtung nach Anspruch 15, **dadurch gekennzeichnet, dass** dem Tauchbad (23) ein oder mehrere auf die textile Fläche (1) einwirkende Druckwalzenpaare (25, 26) nachgeschaltet sind.

17. Auftragmittel zur Anwendung bei den Verfahren nach den Ansprüchen 1 bis 9, **dadurch gekennzeichnet dass** die hydrophob wirkende Paste (11) eine dickflüssige Emulsion oder Dispersion aus Paraffin, Polysiloxan und/oder F1uorverbindungen und 1 bis 10 Teile eines synthetischen oder natürlichen Verdickungsmittels umfasst.

18. Auftragmittel nach Anspruch 17 zur Anwendung bei den vorgenannten Verfahren sowie den vorgenannten Vorrichtungen, **dadurch gekennzeichnet, dass** die hydrophob wirkende Paste (11) aus 2 bis 100 Teilen zirkonsalzhaltigen Paraffinemulision oder aus 2 bis 10 Teilen einer Polysiloxanemulsion sowie 98 bis 0 Teilen Wasser und 1 bis 3 Teilen eines synthetischen oder natürlichen Verdickungsmittels mit einer Viskosität von mPa.s 2000 bis 15000 besteht.

19. Auftragmittel gemäß Anspruch 17, **dadurch gekennzeichnet, dass** die hydrophob wirkende Paste (11) aus 2 bis 100 Teilen einer Emulsion oder Dispersion aus Fluorverbindungen oder Fluorpolymeren, 98 bis 0 Teilen Wasser sowie 1 bis 10 Teilen eines synthetischen oder natürlichen Verdickungsmittel mit einer Viskosität von mPa.s 2000 bis 15000 besteht.

20. Auftragmittel gemäß Anspruch 17, **dadurch gekennzeichnet dass** die hydrophob wirkende Paste (11) aus einem modifizierten Fluorkarbon mit einem Feststoffgehalt von 2.4% besteht und eine Viskosität von 5000 bis 10000 mPa.s aufweist.

21. Auftragmittel gemäß Anspruch 17, **dadurch gekennzeichnet, dass** die hydrophil wirkende Paste (12) aus 2 bis 100 Teilen einer Dispersion aus hydrophilen Polymeren, 98 bis 100 Teilen Wasser sowie 0.5 bis 4 Teilen eines synthetischen oder natürlichen Verdickungsmittels mit einer Viskosität von mPa.s 2000 bis 15000 besteht.

22. Auftragmittel gemäß Anspruch 17, **dadurch gekennzeichnet, dass** die hydrophil wirkende Flotte (22) aus 1 bis 100 Teilen einer Dispersion aus hydrophilen Polymeren und 99 bis 0 Teilen Wasser besteht.

23. Textile Fläche (1) die auf der einen Seite (1') hydrophobe und auf der anderen Seite (1") hydrophile Eigenschaften aufweist, **dadurch gekennzeichnet, dass** die textile Fläche (1) über einen Teilbereich des Gesamtquerschnitts hydrophob ausgebildet ist und über einen restlichen Teilbereich des Gesamtquerschnitts hydrophil ausgebildet ist, wobei auf einer Seite (1') der textilen Fläche (1) eine Paste (11) kontinuierlich aufgetragen ist, die aus einer dickflüssigen Emulsion oder Dispersion aus Paraffin, Polysiloxan und/oder Fluorverbindungen besteht und 1 bis 10% eines synthetischen oder natürlichen Verdickungsmittels umfasst, so dass sie nur über einen Teilbereich des Querschnittes in die textile Fläche (1) eingedrungen ist, zur Schaffung der Seite (1') der textilen Fläche (1) mit der hydrophoben Eigenschaft beiträgt.

## Claims

1. A method for the manufacture of a textile surface (1) which on one side (1") has hydrophobic properties and on the other side (1') hydrophilic properties and is hydrophilic over the entire cross-section, wherein on one side (1') of the textile surface (1) a paste (11) is applied continuously, which comprises a viscous emulsion or dispersion of paraffin, polysiloxane and/or fluorine compounds and 1 to 10 % of a synthetic or natural thickener, and penetrates only over a partial region of the cross-section into the textile surface (1), and wherein subsequently the layer formed by means of the paste for creation of the hydrophobic property on side (1") of the textile surface (1) is stabilized by means of a drying process (4).

2. A method for the manufacture of a textile surface (1) which on one side (1") has hydrophobic properties and on the other side (1') hydrophilic properties, **characterized in that** on one side (1) of the textile surface (1) a first paste (11) which comprises a viscous emulsion or dispersion of paraffin, polysiloxane and/or fluorine compounds and 1 to 10 % of a synthetic or natural thickener is applied continuously, and subsequently the layer formed by means of the first paste (1) is stabilized through a drying process (4) and that subsequently on the other side (1') of the textile surface (1) a second viscous paste (12) formed from hydrophilic polymers is applied, which is stabilized by means of a further drying process (5), wherein the pastes (11, 12) in each case only penetrate into the textile surface (1) over a partial region of the cross-section.

3. The method according to claim 2, **characterized in that** the bath (22) is applied by means of an immersing bath (23), applicator roll (27) or spray head (29) onto the textile surface (1).

4. The method according to claim 2 or 3, **characterized in that** firstly the bath (22) and subsequently the paste (11) are applied onto the textile surface (1).

5. The method according to one or a plurality of claims 2 through 4 **characterized in that** the emulsion or dispersion of paraffin, polysiloxane and/or fluorine compounds are applied as bath (21), and the hydrophilic polymers as paste (12), on the textile surface (1).

6. The method according to one or a plurality of claims 1 through 5 **characterized in that** the pastes (11 or 12) are in each case applied on the textile surface (1) by means of a coating duaor blade (13 or 14).

7. The method according to one or a plurality of claims 1 through 5 **characterized in that** the pastes (11 or 12) are applied to one or both sides (1' 1 ") of the textile surface (1) by means of rotary printing rollers (31, 32).

8. The method according to one or a plurality of claims 1 through 7 **characterized in that** the pastes (11, 12) are applied to one side (1') of the textile surface by coating (13) and on the other side (1") by means of printing (32).

9. The method according to one or a plurality of claims 1 through 8, **characterized in that** during the drying processes (4 or 5) the textile surface (1) is subjected to a temperature of 80 to 200°C,

10. The method according to one or a plurality of claims 1 through 8, **characterized in that** hydrophilic functioning paste (11) is applied onto the textile surface (1) in an amount from 30 to 100 g/m² at a temperature of about 140°C to 170 °C and within a contact time of at least 1 min.

11. The method according to one or a plurality of claims 1 through 8, **characterized in that** hydrophilic functioning paste (12) is applied onto the textile surface (1) in an amount from 30 to 100 g/m² at a temperature of 140 °C to 170°c and within a contact time of at least 10 s.

12. The method according to one or a plurality of the preceding claims 1 through 11, **characterized in that** the synthetic thickener comprises a water-soluble isoparaffin-containing polymer dispersion.

13. The method according to one of the preceding claims 1 through 11, **characterized in that** the natural thickener comprises hydroxyethylcellulose.

14. A method for the manufacture of a textile surface (1) which on one side (1") has hydrophobic properties and on the other side (1') hydrophilic properties, **characterized in that** for application of a paste (11) formed from a viscous emulsion or dispersion of paraffin, polysiloxane and/or fluorine compounds and 1 to 10 % of a synthetic or natural thickener, or a paste (12) made up from hydrophilic polymers, in each case a coating squeegee (13,14) is provided.

15. A device for the manufacture of a textile surface (1) which on one side (1") has hydrophobic properties and on the other side (1') has hydrophilic properties, **characterized in that** for applying a bath (21) compounded as an emulsion or dispersion of paraffin, polysiloxane and/or fluorine compounds and 1 to 10 % of a synthetic or natural thickener, an immersing bath (23) through which the textile is drawn, an applicator roll (27) which circulate through one of the baths (21 or 22) holding trough (28), or a spray head (29) is provided.

16. The device according to claim 15, **characterized in that** one or a plurality of the operating printing roller pairs (25, 26) operating on the textile surface (1) are downstream to the immersing bath (23).

17. The application means for use in the methods according to claims 1 through 9, **characterized in that** the hydrophobic functioning paste (11) comprises a viscous emulsion or dispersion of paraffin, polysiloxane and/or fluorine compounds and 1 to 10 parts of a synthetic or natural thickener.

18. The application means according to claim 17 for use in the previously mentioned methods as well as the previously mentioned devices, **characterized in that** the hydrophobic functioning paste (11) consists of 2 to 100 parts of a zirconium salt containing paraffin emulsion or from 2 to 10 parts of a polysiloxane emulsion as well as 98 to 0 parts water and 1 to 3 parts of a synthetic or natural thickener having a viscosity of 2000 to 15000 mPa.s.

19. The application means according to claim 17, **characterized in that** the hydrophobic functioning paste (11) consists of 2 to 100 parts of an emulsion or dispersion of fluorine compounds or fluoropolymers, 98 to 0 parts water as well as 1 to 10 parts of a synthetic or natural thickener having a viscosity of 2000 to 15000 mPa.s.

20. The application means according to claim 17, **characterized in that** the hydrophobic functioning paste (11) is produced from a modified fluorocarbon having a solids content of 2.4 % and a viscosity of 5000 to 10000 mPa.s.

21. The application means according to claim 17, **characterized in that** the hydrophilic functioning paste (12) consists of 2 to 100 parts of a dispersion of hydrophilic polymers, 98 to 100 parts water as well as 0.5 to 4 parts of a synthetic or natural thickener having a viscosity of 2000 to 15000 mPa.s.

22. The application means according to claim 17, **characterized in that** the hydrophilic functioning bath (22) consists of 1 to 100 parts of a dispersion of hydrophilic polymers and 99 to 0 parts water.

23. A textile surface (1) which on the one side (1') has hydrophobic properties and on the other side (1 ") has hydrophilic properties, **characterized in that** the textile surface (1) is made hydrophobic over a partial region of the entire cross-section and over a remaining partial region of the entire cross-section is hydrophilic, wherein on one side (1') of the textile surface (1) a paste (11) is continuously applied which consists of a viscous emulsion or dispersion of paraffin, polysiloxane and/or fluorine compounds and 1 to 10 % of a synthetic or natural thickener, so that it only contributes over a partial region of the cross-section in which textile surface (1) is penetrated for the creation of the side (1') of the textile surface (1) with the hydrophobic property.

## Revendications

1. Procédé de préparation d'une surface textile (1) qui présente des propriétés hydrophobes sur l'un (1 ") des côtés et des propriétés hydrophiles sur l'autre côté (1') et qui est formée de façon hydrophile sur la section entière, une pâte (11) étant appliquée de façon continue sur un côté (1') de la surface textile (1), pâte qui comprend une émulsion ou dispersion visqueuse de paraffine, de polysiloxane et/ou de composés fluorés et de 1 à 10 % d'un épaississant synthétique ou naturel, et qui ne pénètre dans la surface textile (1) que sur une zone partielle de la section transversale, et par la suite la couche formée par la pâte (1) pour produire le côté (1") de la surface textile (1) ayant la propriété hydrophobe étant stabilisée par un processus de séchage (4).

2. Procédé de préparation d'une surface textile (1), qui présente sur l'un (1 ") des côtés des propriétés hydrophiles et sur l'autre côté (1') des propriétés hydrophiles, **caractérisé en ce qu'**une première pâte (11) est appliqué de façon continue sur un côté (1') de la surface textile (1), pâte qui comprend une émulsion ou dispersion visqueuse de paraffine, de polysiloxane et/ou de composés fluorés, et de 1 à 10 % d'un épaississant synthétique ou naturel, et par la suite la couche formée par la première pâte (1) est stabilisée (4), et qu'ensuite une deuxième pâte visqueuse (12) formée par des polymères hydrophiles est appliquée sur l'autre côté (1') de la surface textile (1), laquelle pâte est stabilisée par un processus de séchage supplémentaire (5), les pâtes (11, 12) ne pénétrant respectivement dans la surface textile (1) que sur une zone partielle de la section transversale.

3. Procédé selon la revendication 2, **caractérisé en ce que** la lessive (22) est appliquée sur la surface textile (1) au moyen d'un bain de trempage (23), d'un rouleau applicateur (27) ou d'une tête de pulvérisation (29).

4. Procédé selon la revendication 2 ou 3, **caractérisé en ce que** la lessive (22) est appliquée d'abord sur la surface textile (1), suivie par la pâte (11).

5. Procédé selon l'une ou plusieurs des revendications 2 à 4, **caractérisé en ce que** l'émulsion ou dispersion de paraffine, de polysiloxane et/ou de composés fluorés sous la forme de lessive (21) et les polymères hydrophiles sous la forme de pâte (12) sont appliqués sur la surface textile (1).

6. Procédé selon l'une ou plusieurs des revendications 1 à 5, **caractérisé en ce que** les pâtes (11, respectivement 12) sont appliquées sur la surface textile (1) à chaque fois au moyen d'une rade d'enduction (13, respectivement 14).

7. Procédé selon l'une ou plusieurs des revendications 1 à 6, **caractérisé en ce que** les pâtes (11, 12) sur un ou les deux côtés (1', 1") de la surface textile (1) sont appliquées sur la surface textile (1) au moyen de rouleaux compresseurs en rotation (31, 32).

8. Procédé selon l'une ou plusieurs des revendications 1 à 7, **caractérisé en ce que** les pâtes (11, 12) sont appliquées par enduction (13) sur un côté (1') de la surface textile et par impression (32) sur l'autre côté (1").

9. Procédé selon l'une ou plusieurs des revendications 1 à 8, **caractérisé en ce que** la surface textile pendant les processus de séchage (4, respectivement 5) est exposée à une température de 80 à 200°C.

10. Procédé selon l'une ou plusieurs des revendications 1 à 8, **caractérisé en ce que** la pâte (11) à action hydrophobe est appliquée en une quantité de 30 à 100 g/m² avec une température d'environ 140°C à 170 °C, et en l'espace d'une durée de contact d'au moins 1 min sur la surface textile (1).

11. Procédé selon l'une ou plusieurs des revendications 1 à 8, **caractérisé en ce que** la pâte (12) à action hydrophile est appliquée en une quantité de 30 à 100 g/m² avec une température de 140°C à 170°C, et en l'espace d'une durée de contact d'au moins 10s sur la surface textile (1).

12. Procédé selon l'une des revendications précédentes 1 à 11, **caractérisé en ce que** l'épaississant synthétique comprend une dispersion de polymères hydrosoluble contenant de l'isoparaffine.

13. Procédé selon l'une des revendications précédentes 1 à 11, **caractérisé en ce que** l'épaississant naturel comprend l'hydroxyéthylcellulose.

14. Dispositif de préparation d'une surface textile (1) qui présente des propriétés hydrophobes sur l'un (1") des côtés et des propriétés hydrophiles sur l'autre côté (1'), **caractérisé en ce qu'**une racle d'enduction (13, respectivement 14) est prévue à chaque fois pour appliquer une pâte (11) formée en tant qu'émulsion ou dispersion visqueuse de paraffine, de polysiloxane et/ou de composés fluorés, et de 1 à 10 % d'un épaississant synthétique ou naturel ou d'une pâte (12) composée de polymères hydrophiles.

15. Dispositif de préparation d'une surface textile (1) qui présente des propriétés hydrophobes sur l'un (1") des côtés et des propriétés hydrophiles sur l'autre côté (1'), **caractérisé en ce qu'**un bain de trempage (23), à travers lequel la surface textile (1) est conduite, un rouleau applicateur (27) qui tourne dans une auge (28) recevant la lessive (21, respectivement 22), ou une tête de pulvérisation sont prévus pour appliquer une lessive composé d'une émulsion ou dispersion de paraffine, de polysiloxane et/ou de composés fluorés, et de 1 à 10 % d'un épaississant synthétique ou naturel.

16. Dispositif selon la revendication 15, **caractérisé en ce qu'**une ou plusieurs paires de rouleaux compresseurs (25, 26) agissant sur la surface textile (1) sont montées en aval du bain de trempage (23).

17. Agent d'application à employer dans les procédés selon les revendications 1 à 9, **caractérisé en ce que** la pâte (11) à action hydrophobe, comprend une émulsion ou dispersion visqueuse de paraffine, de polysiloxane, et/ou de composés fluorés, et 1 à 10 parties d'un épaississant synthétique ou naturel.

18. Agent d'application selon la revendication 17, à employer dans les procédés précités, ainsi que dans les dispositifs précités, **caractérisé en ce que** la pâte (11) à action hydrophobe est constituée de 2 à 100 parties d'une émulsion de paraffine contenant des sels de zirconium ou de 2 à 10 parties d'une émulsion de polysiloxane, ainsi que de 98 à 0 parties d'eau et de 1 à 3 parties d'un épaississant synthétique ou naturel ayant une viscosité de 2 000 à 15 000 mPa.s.

19. Agent d'application selon la revendication 17, **caractérisé en ce que** la pâte (11) à action hydrophobe est constituée de 2 à 100 parties d'une émulsion ou dispersion de composés fluorés ou de polymères fluorés, de 98 à 0 parties d'eau, ainsi que de 1 à 10 parties d'un épaississant synthétique ou naturel ayant une viscosité de 2 000 à 15 000 mPa.s.

20. Agent d'application selon la revendication 17, **caractérisé en ce que** la pâte (11) à action hydrophobe est constituée d'un fluorocarbone modifié ayant une teneur en solides de 2,4 % et présente une viscosité de 5 000 à 10 000 mPa.s.

21. Agent d'application selon la revendication 17, **caractérisé en ce que** la pâte à action hydrophile (12) est constituée de 2 à 100 parties d'une dispersion de polymères hydrophiles, de 98 à 100 parties d'eau ainsi que 0,5 à 4 parties d'un épaississant synthétique ou naturel ayant une viscosité de 2 000 à 15 000 mPa.s.

22. Agent d'application selon la revendication 17, **caractérisé en ce que** la lessive à action hydrophile (22) est constituée de 1 à 100 parties d'une dispersion de polymères hydrophiles et de 99 à 0 parties d'eau.

23. Surface textile (1) qui présente des propriétés hydrophobes sur l'un (1") des côtés et des propriétés hydrophiles de l'autre côté (1"), **caractérisée en ce que** la surface textile (1) est formée de façon hydrophobe sur une zone partielle de la section transversale entière et formée de façon hydrophile sur une zone partielle résiduelle de la section transversale entière, une pâte (11) étant appliquée de façon continue sur un côté (1') de la surface textile (1), pâte qui est constituée d'une émulsion ou dispersion visqueuse de paraffine, de polysiloxane et/ou de composés fluorés, et qui comprend de 1 à 10 % d'un épaississant synthétique ou naturel, de sorte qu'elle ne pénètre dans la surface textile (1) que sur une zone partielle de la section transversale, contribue à produire le côté (1') de la surface textile (1) ayant la propriété hydrophobe.
